# EUROPÄISCHE PATENTSCHRIFT

(11) **EP 0 220 701 B1**
(45) Veröffentlichungstag und Bekanntmachung des Hinweises auf die Patenterteilung: **08.08.1990**
(21) Anmeldenummer: 86114843.5
(22) Anmeldetag: 25.10.1986
(51) Int. Cl.: B27N 3/26, B27N 3/00

(54) **Verfahren zur kontinuierlichen Herstellung von Span-, Faser- und dergleichen -platten**
Process for the continuous production of chip, fibre or similar boards
Procédé de fabrication de panneaux de copeaux, de fibres ou similaires

(30) Priorität: 30.10.1985 DE 3538531
(43) Veröffentlichungstag der Anmeldung: 06.05.1987
(73) Patentinhaber: Wilhelm Mende GmbH & Co., D-3371 Gittelde (DE)
(72) Erfinder: Steininger, Hans-Peter, D-3257 Springe 1 (DE)
(74) Vertreter: Leine, Sigurd, Dipl.-Ing.

(56) Entgegenhaltungen:
- AT-B- 343 882
- DE-A- 2 710 000
- DE-B- 2 034 853
- DE-B- 2 126 935

## Beschreibung

Die Erfindung betrifft ein Verfahren der im Oberbegriff des Anspruchs 1 genannten Art zur kontinuierlichen Herstellung von Span-, Faser- und dergleichen -platten.

Durch die DE-OS 2 710 000 ist ein Verfahren der betreffenden Art bekannt, bei dem im Umschlingungsbereich des Bandes zusätzliche Andrückwalzen vorgesehen sind. Diese sollen den Zweck haben, einen sehr hohen Druck zwecks Verbesserung des Verpreßvorganges zu erzeugen. Sie sind verhältnismäßig dicht hinter dem ersten Preßspalt angeordnet, so daß die Späne noch nicht ihre gewünschte Endtemperatur und damit Weichheit erreicht haben. Insofern ist die Aussage in dieser Schrift zutreffend, daß der durch diese Andrückwalzen erzeugte Druck sehr hoch ist. Außerdem sind zwei Walzen vorgesehen, so daß eine Druckerhöhung zweimal erfolgt. Der Aufwand ist daher beträchtlich.

Der Erfindung liegt die Aufgabe zugrunde, ein Verfahren der betreffenden Art anzugeben, bei dessen Anwendung die Qualität der gefertigten Spanplattenbahn verbessert, der Bindemittelverbrauch erniedrigt und eine Leistungssteigerung und Vereinfachung erzielt wird.

Die der Erfindung zugrundeliegende Aufgabe wird durch die im Kennzeichen des Anspruchs 1 angegebene Lehre gelöst.

Eine überraschende Qualitätsverbesserung, verbunden mit einer Verringerung des Bindemittelverbrauchs, ist - im Gegensatz zum Bekannten - die Folge davon, daß einerseits keine übermäßigen, sondern nur die zur Erzielung der Enddicke des jeweiligen Plattenstranges unbedingt erforderlichen Drücke angewandt werden und andererseits eine zusätzliche Druckanwendung auf das Stahlband erst dann erfolgt, wenn sich entsprechend der Vliestemperatur die bestmöglichen Auswirkungen dieser Druckanwendung einstellen.

Vorzugsweise wird in dem Umfangsbereich der geheizten Preßtrommel, in dem die Teilchen in den nachgiebigen Zustand überführt werden, das Stahlband von außen durch Kontakt- und/oder Strahlungswärme zusätzlich aufgeheizt. Damit läßt sich eine gut dosierbare Wärmeeinwirkung auf das Stahlband und damit auch ein Aufheiz-Temperaturgradient im jeweiligen Vlies erzielen, der sicherstellt, daß an der Stelle, an der eine zusätzliche Druckausübung erfolgt, die für die Druckausübung günstigste Temperatur im Vlies vorliegt.

Zur zusätzlichen Druckanwendung wird zweckmäßigerweise eine beheizte Walze verwendet, deren Temperatur zwischen der Temperatur der eingangsseitigen Druckwalze und der Temperatur der Preßwalze liegt.

Bei der Durchführung des Verfahrens nach der Erfindung ist es wesentlich, daß bei der Verwendung von Druckwalzen zur zusätzlichen Druckausübung biegesteife Druckwalzen verwendet werden. In diesem Zusammenhang wirkt sich günstig aus, daß der Durchmesser derartiger Druckwalzen deutlich kleiner gewählt werden kann als der Durchmesser der eingangsseitig vorgesehenen Druckwalze, weil das nachgiebige und auf die erforderliche Aushärtetemperatur des Bindemittels erhitzte Vlies an den Stellen, an denen diese Druckwalzen wirksam sein müssen, nunmehr wesentlich leichter verdichtbar ist als am Preßspaltbeginn. Auch aus diesem Grunde kann die Forderung nach einer Biegesteifigkeit der jeweiligen Druckwalze ohne besonderen Aufwand erfüllt werden.

## Patentansprüche

1. Verfahren zur kontinuierlichen Herstellung von Span-, Faser- und dergleichen -platten, bei dem ein auf einer Unterlage gebildetes Vlies aus mit mindestens einem Bindemittel versetzten lignozellulose- und/oder zellulosehaltigen Spänen, Fasern und dergleichen in einer Kalanderpresse mit einer auf einem Teil ihres Umfangs von einem über Führungs- und Druckwalzen laufenden Stahlband umspannten, beheizten Preßtrommel unter Erhitzung gepreßt und in Form eines Plattenstranges abgeführt wird, wobei das Vlies am Beginn des Preßspaltes komprimiert und dann eingeschlossen zwischen beheizter Preßtrommel und Stahlband bei gleichzeitigem Weitertransport erwärmt und auf die erforderliche Aushärtetemperatur gebracht ist, und wobei an zumindest einer weiteren Umfangsposition der beheizten Preßtrommel wenigstens eine zusätzliche Druckausübung auf das Stahlband und damit auf das unter dem radialen Haltedruck des Stahlbandes stehende Vlies vorgenommen und anschließend das Vlies zu einem fertig gepreßten Plattenstrang ausgehärtet wird, dadurch gekennzeichnet, daß die zusätzliche Druckausübung erst nach einer Zeit erfolgt, zu der die Teilchen auf eine Temperatur erwärmt sind, bei der sie durchgehend in ihren nachgiebigen Zustand überführt sind, und die im wesentlichen der Aushärtetemperatur des verwendeten Bindemittels entspricht.

2. Verfahren nach Anspruch 1, dadurch gekennzeichnet, daß in dem Umfangsbereich der beheizten Preßtrommel, in dem die Teilchen in den elastischen Zustand überführt werden, das Stahlband von außen durch Kontakt- und/oder Strahlungswärme aufgeheizt wird.

3. Verfahren nach Anspruch 1 oder 2, dadurch gekennzeichnet, daß die Länge des Umfangsbereiches, in dem die Teilchen des Vlieses in den elastischen Zustand überführt werden, in Abhängigkeit von der Solldicke des zu fertigenden Plattenstranges variiert wird.

4. Verfahren nach einem der vorhergehenden Ansprüche, dadurch gekennzeichnet, daß die zusätzliche Druckausübung linienförmig erfolgt.

5. Verfahren nach einem der vorhergehenden Ansprüche, dadurch gekennzeichnet, daß zur zusätzlichen Druckausübung eine beheizte Walze verwendet wird, deren Temperatur zwischen der Temperatur der eingangsseitigen Druckwalze und der Temperatur der Preßtrommel liegt.

6. Verfahren nach einem der vorhergehenden Ansprüche, dadurch gekennzeichnet, daß die zusätzliche Druckausübung mittels einer biegesteif ausgebildeten Druckwalze erfolgt.

7. Verfahren nach einem der vorhergehenden Ansprüche, dadurch gekennzeichnet, daß die zur zusätzlichen Druckausübung verwendete Druckwalze einen geringeren Durchmesser aufweist als die eingangsseitig vorgesehene Druckwalze.

## Claims

1. Method of continuously producing chip boards, fibre boards and like boards, with which a fleece formed on a support and consisting of lignocellulose and/or cellulose-containing chips, fibres and the like, mixed with at least one bonding agent, is pressed while being heated in a calander press with a heated pressurising drum embraced over a part of its circumference by a steel band running over guide rollers and pressurising rollers and is discharged in the form of a continuous length of board, the fleece being compressed at the leading end of the pressing gap and then being heated while enclosed between heated pressurising drums and steel band and while being simultaneously advanced and is brought to the necessary hardening temperature, an additional application of pressure being applied to the steel strip, at least at one further circumferential position of the heated pressurising drum and thus to the fleece, which is under the radial holding pressure of the steel band, and thereafter the fleece is cured to form a finally compressed length of board, characterised in that the additional application of pressure only takes place after a time when the particles are heated to a temperature at which they are fully transformed into their yieldable state, and which corresponds substantially to the final hardening temperature of the bonding agent being used.

2. Method according to claim 1, characterised in that, in the peripheral zone of the heated pressurising drum, in which the particles are converted into the elastic state, the steel band is heated from outside by heat of contact and/or radiation.

3. Method according to claim 1 or 2, characterised in that the length of the peripheral zone in which the particles of the fleece are converted into the elastic state is varied according to the intended thickness of the length of board to be produced.

4. Method according to one of the preceding claims, characterised in that the additional pressure is applied linearly.

5. Method according to one of the preceding claims, characterised in that a heated roller is used for exerting the additional pressure, the temperature of the said roller being between the temperature of the pressurising roller on the inlet side and the temperature of the pressurising drum.

6. Method according to one of the preceding claims, characterised in that the application of additional pressure is produced by means of a pressurising roller constructed so as to be resistant to bending.

7. Method according to one of the preceding claims, characterised in that the pressurising roller used for exerting the additional pressure has a diameter which is smaller than the pressurising roller provided on the input side.

## Revendications

1. Procédé de fabrication continue de panneaux de copeaux, de fibres ou similaires, dans lequel un matelas, formé sur un support, de copeaux, de fibres ou similaires contenant de la lignocellulose et/ou de la cellulose mélangées à au moins un liant, est comprimé sous chauffage dans une presse de calandrage avec un tambour de presse chauffé entouré sur une partie de sa périphérie par une bande d'acier courant sur des rouleaux de guidage et de pression et est transporté sous forme d'un tronçon de panneau, le matelas étant comprimé au début de la fente de compression et ensuite, en étant enfermé entre le tambour de presse chauffé et la bande d'acier, chauffé lors du transport supplémentaire simultané et amené à la température de durcissement nécessaire, et une action de pression additionnelle étant exercée, en au moins une autre position périphérique du tambour de presse chauffé, sur la bande d'acier et, de ce fait, sur le matelas se trouvant sous la pression de maintien radiale de la bande d'acier, et le matelas étant ensuite durci sous forme de tronçon de panneau comprimé fini, caractérisé en ce que l'action de pression additionnelle ne se produit qu'après le moment où les particules sont chauffées à une température à laquelle elles sont transportées en continu à leur étant élastique, et qui correspond substantiellement à la température de durcissement du liant utilisé.

2. Procédé selon la revendication 1, caractérisé en ce que la bande d'acier est chauffée de l'extérieur, par chaleur de contact et/ou de rayonnement, dans la région périphérique du tambour de presse chauffée dans laquelle les particules sont transportées à l'état élastique.

3. Procédé selon la revendication 1 ou 2, caractérisé en ce qu'on fait varier la longueur de la région périphérique, dans laquelle les particules du matelas sont transportées à l'état élastique, en fonction de l'épaisseur prescrite du tronçon de panneau à fabriquer.

4. Procédé selon l'une des revendications précédentes, caractérisé en ce que l'action de pression additionnelle se produit sous forme linéaire.

5. Procédé selon l'une des revendications précédentes, caractérisé en ce qu'on utilise, pour l'action de pression additionnelle, un rouleau chauffé dont la température se trouve entre la température du rouleau de pression du côté entrée et la température du tambour de presse.

6. Procédé selon l'une des revendications précédentes, caractérisé en ce que l'action de pression additionnelle se produit au moyen d'un rouleau de presse construit résistant à la flexion.

7. Procédé selon l'une des revendications précédentes, caractérisé en ce que le rouleau de pression utilisé pour l'action de pression additionnelle présente un diamètre inférieur à celui du rouleau de pression prévu du côté entrée.
